# FASCICULE DE BREVET EUROPEEN

(11) **EP 3 623 528 B1**
(45) Date de publication et mention de la délivrance du brevet: **17.03.2021**
(21) Numéro de dépôt: 19196611.8
(22) Date de dépôt: 11.09.2019
(51) Int. Cl.: D21H 27/30, D21F 1/00, D21F 7/00, D21H 21/40, B42D 25/30

(54) **PROCEDE DE FABRICATION D'UN MATERIAU EN FEUILLE, MACHINE, MATERIAU EN FEUILLE ET DOCUMENT DE SECURITE CORRESPONDANTS**
HERSTELLUNGSVERFAHREN EINES PLATTENMATERIALS, ENTSPRECHENDE MASCHINE, ENTSPRECHENDES PLATTENMATERIAL UND ENTSPRECHENDES SICHERHEITSDOKUMENT
METHOD FOR MANUFACTURING A SHEET MATERIAL, CORRESPONDING MACHINE, SHEET MATERIAL AND SAFETY DOCUMENT

(30) Priorité: 14.09.2018 FR 1858276
(43) Date de publication de la demande: 18.03.2020
(73) Titulaire: Oberthur Fiduciaire SAS, 75008 Paris (FR)
(72) Inventeur: MULDER, Nick Rico, 7323 VK APELDOORN (NL); JANSSEN, Albertus Karel, 6866 ET HEELSUM (NL); LE BERRE, Marjory, 35770 VERN SUR SEICHE (FR)
(74) Mandataire: Regimbeau

(56) Documents cités:
- WO-A1-2014/199296
- WO-A2-2009/022072
- US-A- 4 943 093
- US-A1- 2008 036 197

## Description

### DOMAINE DE L'INVENTION

La présente invention se rapporte à un procédé de fabrication d'un matériau constitué de fibres et conformé en bande.

Elle concerne aussi une machine de fabrication d'un tel matériau. D'autres aspects de l'invention se rapportent à un matériau en feuille, c'est-à-dire découpé à partir de la bande, ainsi qu'à un document de sécurité et/ou de valeur qui le comporte.

### ARRIERE-PLAN TECHNOLOGIQUE DE L'INVENTION

Dans le domaine des documents de sécurité et plus particulièrement des billets de banque, le support utilisé usuellement est en papier. Il présente de nombreux avantages, notamment celui de pouvoir intégrer un certain nombre d'éléments de sécurité tels que, par exemple, un filigrane ou un fil de sécurité.

Un autre avantage est, entre autres, de pouvoir être imprimé aisément en taille-douce, c'est-à-dire avec des reliefs détectables facilement au toucher. Ces éléments sont facilement reconnaissables par le grand public et fournissent un moyen fort d'authentification.

Afin d'améliorer la résistance physique du support, certaines banques nationales utilisent un polymère transparent ultérieurement opacifié en blanc et imprimé. En plus d'être mécaniquement plus résistant, il permet de réaliser une sécurité efficace de type "fenêtre transparente" permettant de voir au travers du dit support, depuis l'une ou l'autre de ses faces opposées.

Cette construction d'un billet, ou plutôt d'une portion de billet "transparente", a ouvert de nombreuses possibilités en termes de structure et a permis d'apporter un élément nouveau et facilement reconnaissable par le grand public.

Il existe bien entendu des techniques dites de "transparentisation" du papier, qui permettent de créer des zones moins opaques dans la masse de fibres papetières. Toutefois, il est impossible d'obtenir une zone totalement transparente, à moins de créer physiquement une ouverture dans le papier du type "fenêtre".

Des billets de banque avec ce type de perforations en "fenêtres" sont aujourd'hui de plus en plus en vogue. Bien entendu, les fenêtres qui en résultent sont obturées avec des films de sécurité transparents pour, d'une part, offrir une résistance physique à la manipulation en circulation et, d'autre part, servir de "plateforme" (c'est à dire de support), de manière à y accueillir des éléments de sécurités qui peuvent être authentifiés depuis l'une et/ou l'autre des faces.

Ainsi, afin d'obturer les fenêtres, il est nécessaire de sceller un film, par exemple en plastique, sur la zone du papier immédiatement voisine de la fenêtre. Les procédés de mise en oeuvre correspondants sont connus de l'homme de l'art sous le terme de "lamination".

Ce procédé de lamination se distingue du procédé très répandu de transfert à chaud. Ainsi, notamment, dans le procédé de lamination, le film porteur des éléments de sécurité est directement déposé sur le support, par opposition au procédé de transfert à chaud selon lequel le film porteur est rembobiné après que la fine pellicule contenant les éléments de sécurité ait été transférée sur le support.

Ce procédé de lamination souffre cependant de plusieurs inconvénients. Ainsi, le film présente des propriétés mécaniques, d'absorption d'eau et de contraction/dilatation différentes de celle du support en papier, de sorte que le film, notamment lorsqu'il est déposé en bande sur toute la hauteur d'un billet, a tendance à provoquer un effet de "tuilage" du papier découpé en feuille (ce qui signifie que le papier a tendance à gondoler localement). En anglais, on parle d'un phénomène de "*curl*"*.*

Ces problèmes sont d'autant plus importants lorsque le film est déposé sur des machines bobine-bobine avant la découpe du papier pour obtenir des feuilles individuelles. Le film a pu être étiré lors de son dépôt sur le support et tend à retrouver sa forme initiale au moment de la découpe, entraînant ainsi la déformation non souhaitée du papier.

Une solution à ce problème a été apportée par l'application repérée d'un film plastique au verso du papier ayant au recto le film laminé, ledit film plastique appliqué au verso étant appelé, en termes du métier, "contre-foil" et permettant de contrebalancer l'effet de « curl » évoqué ci-avant. Ceci est notamment décrit dans le document EP 2077190.

Cette technique répond à la problématique de déformation du papier mais crée un problème de surépaisseur sur les bobines de papier au niveau du film laminé et du "contre-foil", en raison de l'épaisseur cumulée à cet endroit du film laminé, du papier et du "contre-foil".

On décrit dans le document EP 2860040 un papier formé de deux couches de papier assemblées l'une avec l'autre. Dans chaque couche est formée une cuvette (c'est-à-dire un évidement qui ne débouche que sur une seule des deux faces de la couche), les deux cuvettes étant situées en regard l'une de l'autre.

Ainsi, on crée localement des zones en dépression dans laquelle l'épaisseur du papier est réduite et on met à profit la présence des cuvettes pour y loger les "foils" et "contre-foils" précités. Ainsi, on réduit drastiquement l'épaisseur du produit final dans cette zone.

Plusieurs techniques permettant de former ces cuvettes sont évoquées, à savoir la préparation d'une toile spécifique pour la couche principale et la couche secondaire, créant ainsi des bandes de papier d'épaisseurs plus faibles, mais aussi le calandrage localisé, et le retrait localisé de matière dans la couche secondaire.

Il ressort de ce document que la réduction localisée de l'épaisseur de chaque couche nécessite des moyens spécifiques additionnels et que, lors de l'assemblage des deux couches, il est nécessaire de les positionner correctement l'une par rapport à l'autre, au risque d'avoir des cuvettes qui ne sont pas exactement en registre.

Un état de la technique supplémentaire en la matière est constitué par les documents suivants :
WO 2007/042718 décrit un procédé de fabrication d'un matériau en feuille comportant au moins une fenêtre. Cette fenêtre s'étend transversalement par rapport à la direction de déplacement du matériau en feuille sur la machine de fabrication ("sens marche"). Lorsque le matériau est formé de deux couches de papier assemblées, la fenêtre est formée au travers de l'ensemble des deux couches par projection d'un fluide sous pression. Ce fluide s'étend sous la forme d'un pinceau dont la largeur correspond à l'étendue longitudinale de la fenêtre à former.

Bien que la formation de la fenêtre ait lieu alors que le matériau est encore humide, on indique dans ce document que la pression du fluide est comprise entre 50 et 4000 bar, par exemple entre 1000 et 2000 bar. On comprend aisément que cette gamme de valeur est élevée et requiert une quantité importante d'énergie.

DE 3431577 se rapporte à la formation de filigranes dans l'épaisseur d'un papier en cours de fabrication, qui fait usage d'un enlèvement partiel de matière à l'aide de jets d'eau, d'air ou par rayonnement laser.

US 2001 /0004007 s'intéresse à la découpe des bords irréguliers d'un matériau en feuille en cours de fabrication.

Il en est de même pour le document US 2003/01196531 dans lequel on fait usage d'un découpage au jet d'eau. Cette action est réalisée après que le matériau en feuille a cheminé entre des rouleaux de séchage.

Par ailleurs :
- US 4 943 093 décrit un matériau papier à deux couches, dont une couche comporte des fenêtres individuelles notamment visibles aux figures 2, 3a, 3b, 3c, 5a, 5b et 5c ont soit des bords droits, soit deux bords convergents dans la direction de la deuxième couche de papier. Plus précisément, sur les figures 2 à 3a seuls les bords orientés dans le "sens travers" (direction perpendiculaire au "sens marche") présentent des bords convergents ;
- WO 2014/199296 décrit également un matériau à deux couches dont l'une comporte une fenêtre à "bords droits", c'est à dire non convergents ;
- US 2008/036197 décrit un procédé de fabrication de papier dans lequel des fenêtres sont découpées après que la masse papetière ait séché ;
- WO 2009/022072 enseigne une technique de fabrication de papier avec formation d'une zone d'épaisseur nulle par projection d'un jet de fluide sous pression, sans autre précision.

Partant de cet art antérieur, il est clair qu'il subsiste un besoin de disposer d'une technique de fabrication d'un matériau constitué de fibres et conformé en bande, dans lequel est formé au moins une dépression qui soit le plus simple possible à réaliser, très économe en énergie et qui ne demande, pour son implantation, qu'une modification minimale des machines de fabrication de papier existantes, avec un minimum d'impact sur la qualité visuelle des zones frontière de cette dépression.

### RESUME DE L'INVENTION

Ainsi, selon, un premier aspect, la présente invention se rapporte à un procédé de fabrication d'un matériau constitué de fibres et conformé en bande, par voie papetière humide, ce matériau étant multicouches et comportant une première couche de fibres et au moins une deuxième couche de fibres assemblées l'une à l'autre, procédé au cours duquel chaque couche de fibres est formée individuellement par égouttage sur une toile de formation dans une section de formation, puis acheminée en bande vers une section d'assemblage dans laquelle lesdites couches sont assemblées pour former le matériau multicouches, et ensuite vers une section de déshydratation (plus couramment appelée pressage) et de séchage,
caractérisé par le fait que l'on procède à l'enlèvement, à l'aide d'un fluide sous pression, entre lesdites sections de formation et d'assemblage, d'au moins un ruban longitudinal de matière fibreuse dans l'une seulement desdites couches de manière à y former une fenêtre longitudinale continue, que l'on fait usage, pour chaque ruban longitudinal, de deux jets de fluide sous pression, lesquels sont positionnés de manière à délimiter les bords opposés de ladite fenêtre longitudinale, et que l'on oriente lesdits jets de façon convergente, à savoir qu'on les oriente vers le centre dudit ruban longitudinal à retirer, de manière à former avec le plan dans lequel est contenue ladite bande un angle x° inférieur à 90°, notamment compris entre 45° et 90°, de préférence compris entre 45° et 85°et plus préférentiellement compris entre 50° et 75°.

Les bords opposés de ladite fenêtre longitudinale sont les bords orientés dans le "sens marche", c'est-à-dire parallèlement à la direction de déplacement du matériau de la section de formation vers la section de déshydratation et de séchage.

Ainsi, on met à profit, au sein de la machine, une zone où il existe un espace disponible pour y placer une source de fluide sous pression. De plus, la teneur en humidité de la bande étant très élevée dans cette zone, une pression relativement basse de fluide est nécessaire pour dégager la fenêtre, d'où des gains significatifs en énergie. Enfin, l'orientation particulière des jets se traduit, sur le produit fini, par une excellente qualité visuelle des zones frontière d'enlèvement du ruban.

Bien entendu, à des fins de simplification, il n'est pas décrit ici la suite du procédé en ligne, mais la bande subit d'autres étapes de traitement (encollage ou « sizing » en anglais, séchage complémentaire, calandrage etc.) avant d'être enroulée sur elle-même en bobine.

Selon d'autres caractéristiques non limitatives et avantageuses de ce procédé :
- ledit fluide sous pression est de l'eau ou de l'air ;
- la pression de fluide est inférieure à 10 bar, de préférence comprise entre 5 et 9 bar ;
- la teneur en eau desdites couches de fibres, lorsque l'on procède audit enlèvement, est supérieure à 70% ;
- ladite section de formation comprend des moyens d'égouttage à travers une toile d'une forme ronde baignant partiellement dans une suspension aqueuse de fibres ou d'une table plate alimentée par une suspension aqueuse de fibres, ou par injection et égouttage de matière fibreuse sur une toile de cylindre rotatif ;
- on oriente les deux jets de fluide sous pression dans le sens de déplacement dudit matériau en bande, de ladite section de formation vers ladite section d'assemblage, préférentiellement selon un angle y° inférieur à 90°, préférentiellement compris entre 45° et 90° ;
- on fait usage de jets ayant de zones d'impact ponctuelles ou quasi-ponctuelles ;
- on procède à l'enlèvement dudit ruban longitudinal par le dessous de ladite couche ;
- on insuffle de l'air sur ladite couche, par le dessus de celle-ci, au moins dans une zone en repérage de celle où lesdits fluides sous pression opèrent, ceci afin de faciliter l'enlèvement du ruban longitudinal de matière fibreuse.

Par ailleurs, la présente invention propose une machine de fabrication de papier, un matériau en feuille et un document de sécurité et/ou de valeur.

Cette machine de fabrication de papier, qui comporte une section de formation avec au moins deux postes de formation d'une bande de papier humide au sein duquel sont formées, de manière individuelle, au moins deux couches de fibres, une section d'assemblage dans laquelle lesdites couches sont assemblées pour former le matériau multicouches, ainsi qu'une section de pressage et de séchage, est caractérisée par le fait qu'elle comporte, entre lesdites section de formation et section d'assemblage, des moyens d'enlèvement, à l'aide d'un fluide sous pression, d'au moins un ruban longitudinal de matière fibreuse dans l'une seulement desdites couches de manière à y former une fenêtre longitudinale continue.

Ce matériau papier en feuille individuelle, qui comporte une première couche de papier et au moins une deuxième couche de papier assemblées l'une à l'autre, ladite première couche étant une couche de surface, est caractérisé par le fait que ladite première couche de papier comporte au moins une fenêtre longitudinale dont les bords opposés sont convergents dans la direction opposée à ladite deuxième couche, tandis que ladite deuxième couche est dépourvue de fenêtre en regard de celle de ladite première couche et est d'épaisseur constante.

Les bords opposés de ladite fenêtre longitudinale sont les bords orientés dans le "sens marche".

Par l'expression « convergents dans la direction opposée à ladite deuxième couche » on entend que les lignes formées par lesdits bords convergent vers un point situé « côté feutre », c'est-à-dire situé, par rapport à la première couche de papier, du côté opposé à ladite deuxième couche, comme représenté sur la figure 3.

Le document de sécurité et/ou de valeur est remarquable en ce qu'il est constitué, au moins en partie, d'un matériau selon la caractéristique précédente.

### BREVE DESCRIPTION DES DESSINS

D'autres caractéristiques et avantages de l'invention apparaîtront à la lecture de la description suivante d'un mode de réalisation préféré de l'invention. Cette description est faite en référence aux dessins annexés dans lesquels :
- la figure 1 est une vue schématique et partielle d'une machine de fabrication de papier conforme à la présente invention ;
- la figure 2 est une coupe transversale d'une couche de fibres formée au sein de la machine de la figure 1 et de moyens qui permettent d'enlever dans cette couche un ruban longitudinal de fibres ;
- la figure 3 est une vue partielle en coupe transversale de la couche de la figure 2, ce schéma étant destiné à montrer comment s'opère l'enlèvement de matière du ruban longitudinal ;
- la figure 4 est une vue partielle en coupe transversale de la couche de la figure 3 et de moyens de soufflage d'air ;
- la figure 5 est une vue en coupe transversale de la couche des figures précédentes après réalisation d'une fenêtre ;
- enfin, la figure 6 est une vue en coupe transversale partielle de deux couches de fibres assemblées l'une à l'autre.

### DESCRIPTION DETAILLEE DE L'INVENTION

Comme indiqué précédemment, la présente invention se rapporte à un procédé de fabrication d'un matériau constitué de fibres et conformé en bande.

Par l'expression, "conformé en bande", on entend que le matériau est fabriqué en continu de manière à constituer une seule et unique bande de quelques centaines à quelques milliers de mètres de long. Bien entendu, au final, cette bande sera découpée en une série de feuilles individuelles.

Ce procédé est mis en oeuvre au sein d'une machine de fabrication d'un tel matériau que l'on qualifiera ci-après de "machine à papier".

De manière générale, les figures qui accompagnent le présent texte n'ont qu'une vocation illustrative. Cela signifie que les dimensions, notamment les épaisseurs, les écartements et les angles sont exagérés à des fins de simplification et de lisibilité et ne reflètent pas fidèlement la réalité.

Cette machine à papier M est représentée partiellement et symboliquement à la figure 1. Seules sont visibles les sections de cette machine qui présentent de l'intérêt par rapport à l'objet de l'invention. Il s'agit tout particulièrement d'une section de formation 1 et d'une section d'assemblage 2.

Toutefois, une telle machine comporte avantageusement un ensemble de presses, un ensemble de sècherie et un ensemble presse-encolleuse non représentés ici. Au final, le matériau fabriqué au sein de cette machine est destiné à être enroulé sur lui-même.

De façon connue en soi, la section de formation 1 comporte deux postes de formation 10 et 11 sensiblement identiques. Ainsi, le poste 10 comporte une cuve 100 contenant une suspension de fibres S qui peuvent être des fibres de cellulose, plus particulièrement de coton, des fibres synthétiques, des fibres naturelles reconstituées avec ou sans greffage chimique additionnel ou un mélange quelconque d'au moins deux de ces différentes fibres.

Dans cette cuve est partiellement immergé un cylindre rotatif 101 en toile qui définit, lorsqu'il est animé d'un mouvement de rotation dans le sens antihoraire de la flèche f, une surface périphérique au contact de laquelle se forme en continu une couche 4 de fibres.

De manière analogue, le deuxième poste de formation 11 comporte une cuve 110 dans laquelle est contenue une suspension S identique ou différente en composition de la première évoquée ci-avant et où baigne un cylindre 111 analogue au cylindre 101 et de même sens de rotation f. Ce deuxième poste permet de former une deuxième couche 5 de fibres. Ces fibres sont de même nature ou de nature différente de celle de la couche 4.

Bien entendu, la vitesse de rotation des cylindres 101 et 111 est un des paramètres qui conditionne l'épaisseur des couches 4 et 5.

Dans un mode de réalisation non représenté, les deux cylindres précités baignent dans une seule et même cuve.

Par rapport au sens d'avancée des couches 4 et 5 ainsi créées, qualifié de sens machine ou sens marche S_{M}, le poste 10 est situé en amont par rapport au poste 11.

Lorsque les couches 4 et 5 se forment, elles se trouvent plaquées et guidées dans le sens machine contre un feutre 3 qui est conçu pour avoir une bonne rétention des fibres fines et charges contenues dans la couche de fibres mais qui reste suffisamment perméable pour laisser passer l'air et l'eau.

Volontairement, à la figure 1, le feutre 3 est représenté légèrement écarté de la couche 4, mais uniquement afin de bien le distinguer de cette couche.

Il s'agit par exemple d'une toile tissée en polyester et en polyamide ayant une perméabilité de l'ordre de 350 CFM (*Cubic Feet per square feets of sample per Minute*). Une telle toile est qualifiée de toile SSB (*Sheet Support Binder*) qui qualifie une toile multicouches dont les fils de liaison font partie de la structure, ce qui permet de lier la face papier à la face machine tout en servant de support à la bande en cours de constitution.

Au sein de cette architecture relativement traditionnelle de machine à papier M, il existe entre les deux postes 10 et 11 un intervalle I qui est, conformément à l'invention, mis à profit pour procéder à ce niveau, c'est à dire entre les sections de formation 1 et d'assemblage 2, à l'enlèvement à l'aide d'un fluide sous pression, d'au moins un ruban longitudinal R de matière fibreuse dans la seule couche 4 formée au sein du poste 10. Bien entendu, on entend par "ruban longitudinal", un ruban qui s'étend dans le sens de la bande en cours de constitution, en l'occurrence dans le sens machine S_{M}.

Ainsi, dans le mode de réalisation représenté sur les figures, on utilise de préférence de l'eau sous pression et pour ce faire on emploie des paires de buses 7 qui dirigent des jets de fluide de manière à avoir des zones d'impact ponctuelles ou quasi-ponctuelles sur la couche de fibres 4. Ceci est notamment représenté à la figure 2 où les jets J permettent de réaliser ainsi des découpes très fines D au sein de la couche 4.

Dans cet intervalle I, la teneur en eau des couches de fibres 4 et 5 est supérieure à 50 % et avantageusement supérieure à 70, voire 80 %. De ce fait, la pression de fluide qu'il est nécessaire d'utiliser pour procéder à l'enlèvement du ruban R est relativement basse et avantageusement comprise entre 5 et 9 bars, en raison du peu de tenue mécanique de la couche de fibres à ce stade. Ceci n'a rien de comparable aux fortes pressions utilisées dans l'état de la technique, pressions qui peuvent être de l'ordre de 1000 bar, voire supérieures.

Comme également visible à la figure 2, on oriente les jets J de façon convergente, à savoir qu'on les oriente vers le centre du ruban longitudinal R à retirer, de manière à former avec le plan dans lequel est contenue la couche 4 un angle x° aigu compris entre 45 et 90° et ceci afin de procéder à une découpe franche sans bourrelet sur les bords de la couche 4 destinée à être rapportée sur la couche 5.

Le fait de recourir à des jets J avec des zones d'impact ponctuelles ou quasi-ponctuelles, lesquels jets sont inclinés selon l'angle x° précité, présente de nombreux avantages. Parmi ceux-ci, on note tout particulièrement le fait qu'un jet ponctuel nécessite moins de pression d'eau qu'une buse qui fournirait un jet sous la forme d'un pinceau large et plat.

De plus, comme le montre la figure 3, l'inclinaison relative des jets J va faire que les fibres de la couche 4 frappées par les jets sont dégagées vers le centre de la fenêtre ou tombent par gravité comme le montrent les flèches g de la figure 3. Ce dégagement vers le centre de la fenêtre ou cette chute par gravité est facilité par la forme que confèrent, notamment du fait de l'inclinaison relative des jets J, les découpes D au ruban R.

Ainsi, on obtient en définitive une couche 4, dans laquelle on vient de pratiquer des découpes dont les bords longitudinaux 40 sont en théorie de la forme indiquée à la figure 3.

Afin de parachever l'enlèvement du ruban longitudinal R, il est possible d'insuffler de l'air sur la couche 4 par le dessus de celle-ci, et dans une zone en repérage avec celle où les jets J opèrent, ceci afin de faciliter l'enlèvement du ruban R de matière fibreuse. Ceci est représenté aux figures 1 et 4 dans lesquelles la source d'air comprimé est référencée 8, tandis que le jet d'air projeté contre la couche 4 porte la référence P (figure 4).

Sur la figure 1, on note que les moyens 7 de projection de fluide sous pression et les moyens 8 de projection d'air sous pression dirigent des jets qui sont inclinés dans le sens longitudinal selon des angles y°, respectivement z°.

L'inclinaison selon l'angle y° permet de réaliser une découpe dans la couche de fibres dans le sens d'avancée (sens machine S_{M}) de la bande de papier, ce qui permet de réaliser une coupe nette. Cet angle peut bien entendu être ajusté suivant la vitesse de fonctionnement de la machine à papier.

L'angle z° (orienté à l'inverse de l'angle y° mais sans que les valeurs absolues de ces angles soient obligatoirement égales) et la distance des buses d'air 8 par rapport à la toile 3 peuvent être réglés pour avoir un décollement parfait du ruban de papier découpé par les jets d'eau. De plus, ces buses d'air doivent être positionnées selon un repérage soigné vis-à-vis de la zone dans laquelle agissent les buses d'eau. Si elles sont mal positionnées, elles vont décoller les bords de la couche 4 qui doivent rester sur la toile 3 pour rejoindre la seconde couche 5, générant ainsi des défauts sur l'assemblage final. La largeur du jet d'air sous pression doit être au maximum égale à la largeur du ruban R de papier découpé. Dans un réglage optimisé, elle peut être moins large pour plus de souplesse de positionnement.

En effet, si l'angle x° est bien réglé, les bords du ruban R de papier découpé auront tendance à se décoller d'eux-mêmes. Grâce au soufflage au centre du ruban de papier, celui-ci va se décoller de la toile 3.

Ces buses 8 sont positionnées de telle sorte que le ruban R de papier retombe dans une cuve de pâte et soit ensuite recyclé.

Comme indiqué précédemment, la fenêtre F qui est formée dans la couche 4 présente des bords longitudinaux 40 qui sont globalement inclinés. Ceci a une importance toute particulière dans l'assemblage 6 des couches qui est formé au final. Ainsi, si l'angle x° des buses d'air est trop élevé, c'est-à-dire trop proche de 90°, alors la découpe est trop franche et pratiquement perpendiculaire aux bords de la couche 4 de fibres restant sur le tapis et se trouve ensuite visible sur le papier final. En effet, la frontière délimitant la fenêtre F est alors nette avec une différence d'épaisseur marquée générant une ligne noire visible. De plus, avec un tel angle trop grand, des talus se forment à gauche et à droite du ruban découpé R sur la couche 4, de sorte qu'ils sont également visibles sur la feuille finale.

Au contraire, avec un angle trop faible, les buses générant les jets J sont trop proches du papier et l'encombrement occasionné est important avec moins de flexibilité pour les déplacer.

L'angle x° est donc notamment compris entre 45° et 90°, de préférence compris entre 45° et 85°et plus préférentiellement compris entre 50° et 75°.

On génère grâce au procédé de l'invention un matériau papier qui comporte une première couche 4 ajourée ainsi qu'une deuxième couche 5 d'épaisseur constante. Habituellement, la fenêtre réalisée n'est pas détectable à l'œil nu mais par des systèmes de vision, généralement installés en fin de machine à papier. La zone où est présente la fenêtre est donc contrôlée en ligne et, si des dérives apparaissent, les paramètres de réglage des buses d'eau et d'air peuvent être ajustés pendant la production.

A titre purement indicatif, on peut retirer selon la présente invention, un ruban de 20 millimètres de large et d'une épaisseur de 12 micromètres avec les paramètres suivants :

| **Paramètre** | **Valeur** |
|---|---|
| Angle x° | 60° |
| Angle y° | 65° |
| Angle z° | 90° |
| Pression des jets (J) de fluide sous pression (eau) | 7 bars |
| Pression de l'air inssuflé | 2 bars |
| Couche de fibres (4) | 15 g/m² |
| Couche de fibres (5) | 70 g/m² |

Les buses 7 et 8 peuvent être réglées facilement si elles sont montées sur un rail gradué.

Selon l'invention, on arrive donc à retirer un ruban de fibres à un stade où la couche de fibres a très peu de résistance mécanique et ce sans impacter la qualité visuelle des zones frontière d'enlèvement du ruban.

## Revendications

1. Procédé de fabrication d'un matériau (6) constitué de fibres et conformé en bande, par voie papetière humide, ce matériau (6) étant multicouches et comportant une première couche (4) de fibres et au moins une deuxième couche (5) de fibres assemblées l'une à l'autre, procédé au cours duquel chaque couche de fibres (4, 5) est formée individuellement par égouttage sur une toile de formation (3) dans une section de formation (1), puis acheminée en bande vers une section d'assemblage (2) dans laquelle lesdites couches (4, 5) sont assemblées pour former le matériau multicouches (6), et ensuite vers une section de pressage et de séchage,
**caractérisé par le fait que** l'on procède à l'enlèvement, à l'aide d'un fluide sous pression, entre lesdites sections de formation (1) et d'assemblage (2), d'au moins un ruban longitudinal (R) de matière fibreuse dans l'une (4) seulement desdites couches (4, 5) de manière à y former une fenêtre longitudinale continue (F), que l'on fait usage, pour chaque ruban longitudinal, de deux jets (J) de fluide sous pression, lesquels sont positionnés de manière à délimiter les bords opposés (40) de ladite fenêtre longitudinale (F), et que l'on oriente lesdits jets (J) de façon convergente, à savoir qu'on les oriente vers le centre dudit ruban longitudinal (R) à retirer, de manière à former avec le plan dans lequel est contenue ladite bande un angle x° inférieur à 90°, notamment compris entre 45° et 90°, de préférence compris entre 45° et 85° et plus préférentiellement compris entre 50° et 75°.

2. Procédé selon la revendication 1, **caractérisé par le fait que** ledit fluide sous pression est de l'eau ou de l'air.

3. Procédé selon l'une des revendications 1 ou 2, **caractérisé par le fait que** la pression de fluide est inférieure à 10 bar, de préférence comprise entre 5 et 9 bar.

4. Procédé selon la revendication 1 à 3, **caractérisé par le fait que** la teneur en eau desdites couches (4, 5) de fibres, lorsque l'on procède au dit enlèvement, est supérieure à 70 %.

5. Procédé selon l'une des revendications 1 à 4, **caractérisé par le fait que** ladite section de formation (1) comprend des moyens d'égouttage à travers une toile d'une forme ronde baignant partiellement dans une suspension (S) aqueuse de fibres ou d'une table plate alimentée par une suspension aqueuse de fibres, ou par injection et égouttage de matière fibreuse sur une toile de cylindre rotatif.

6. Procédé selon l'une des revendications1 à 5, **caractérisé par le fait que** l'on oriente lesdits deux jets sous pression (J) dans le sens de déplacement dudit matériau en bande, de ladite section de formation (1) vers ladite section d'assemblage (2), préférentiellement selon un angle y° inférieur à 90°, préférentiellement compris entre 45° et 90°.

7. Procédé selon l'une des revendications 1 à 6, **caractérisé par le fait que** l'on fait usage de jets (J) ayant de zones d'impact ponctuelles ou quasi-ponctuelles.

8. Procédé selon l'une des revendications 1 à 7, **caractérisé par le fait que** l'on procède à l'enlèvement dudit ruban longitudinal par le dessous de ladite couche (4).

9. Procédé selon la revendication 8, **caractérisé par le fait que** l'on insuffle de l'air sur ladite couche (4), par le dessus de celle-ci, au moins dans une zone en repérage de celle où lesdits fluides sous pression opèrent, ceci afin de faciliter l'enlèvement du ruban longitudinal de matière fibreuse.

10. Machine (M) de fabrication de papier, qui comporte une section (1) de formation avec au moins deux postes de formation (10, 11) d'une bande de papier humide au sein duquel sont formées, de manière individuelle, au moins deux couches (4, 5) de fibres, une section d'assemblage (2) dans laquelle lesdites couches sont assemblées pour former un matériau multicouches (6), ainsi qu'une section d'égouttage et de séchage, **caractérisée par le fait qu'**elle comporte, entre lesdites section de formation (1) et section (2) d'assemblage, des moyens d'enlèvement (7), à l'aide d'un fluide sous pression, d'au moins un ruban (R) longitudinal de matière fibreuse dans l'une (4) seulement desdites couches de manière à y former une fenêtre longitudinale continue (F).

11. Matériau papier en feuille individuelle, qui comporte une première couche (4) de papier et au moins une deuxième couche (5) de papier assemblées l'une à l'autre, ladite première couche (4) étant une couche de surface, **caractérisé par le fait que** ladite première couche (4) de papier comporte au moins une fenêtre longitudinale (F) dont les bords opposés (40) sont convergents dans la direction opposée à ladite deuxième couche, tandis que ladite deuxième couche (5) est dépourvue de fenêtre en regard de celle de ladite première couche (4) et est d'épaisseur constante.

12. Document de sécurité et/ou de valeur constitué, au moins en partie, d'un matériau selon la revendication 11.

## Patentansprüche

1. Verfahren zur Herstellung eines Materials (6), das aus Fasern besteht und bandförmig angepasst ist, auf dem Wege der nassen Papierherstellung, wobei dieses Material (6) mehrschichtig ist und eine erste Schicht (4) aus Fasern und mindestens eine zweite Schicht (5) aus Fasern umfasst, die miteinander verbunden sind, wobei während des Verfahrens jede Faserschicht (4, 5) einzeln durch Entwässerung auf einem Bildungssieb (3) in einem Bildungsabschnitt (1) gebildet wird, dann bandförmig hin zu einem Verbindungsabschnitt (2), in dem die Schichten (4, 5) verbunden werden, um das mehrschichtige Material (6) zu bilden, und dann zu einem Press- und Trocknungsabschnitt befördert wird,
**dadurch gekennzeichnet, dass** zwischen dem Bildungs-(1) und dem Verbindungsabschnitt (2) das Entfernen von mindestens einem Längsstreifen (R) von Fasermaterial in lediglich einer (4) der Schichten (4, 5) mittels eines unter Druck stehenden Fluides vorgenommen wird, derart, dass darin ein ununterbrochenes Längsfenster (F) gebildet wird, und dass für jeden Längsstreifen zwei Strahlen (J) von unter Druck stehendem Fluid verwendet werden, die derart positioniert sind, dass sie die gegenüberliegenden Ränder (40) des Längsfensters (F) abgrenzen, und dass die Strahlen (J) auf zusammenlaufende Weise ausgerichtet werden, das heißt, sie hin zu der Mitte des zu entfernenden Längsstreifens (R) ausgerichtet werden, derart, dass mit der Ebene, in der das Band enthalten ist, ein Winkel x° von kleiner als 90° gebildet wird, der insbesondere zwischen 45° und 90°, vorzugsweise zwischen 45° und 85° und noch mehr zu bevorzugen zwischen 50° und 75° beträgt.

2. Verfahren nach Anspruch 1, **dadurch gekennzeichnet, dass** das unter Druck stehende Fluid Wasser oder Luft ist.

3. Verfahren nach einem der Ansprüche 1 oder 2, **dadurch gekennzeichnet, dass** der Fluiddruck niedriger als 10 Bar ist und vorzugsweise zwischen 5 und 9 Bar beträgt.

4. Verfahren nach Anspruch 1 bis 3, **dadurch gekennzeichnet, dass** der Wassergehalt der Faserschichten (4, 5), wenn das Entfernen vorgenommen wird, höher als 70% ist.

5. Verfahren nach einem der Ansprüche 1 bis 4, **dadurch gekennzeichnet, dass** der Bildungsabschnitt (1) Mittel zur Entwässerung durch ein Rundsieb, das teilweise in einer wässrigen Fasersuspension (S) badet, oder ein Langsieb, das mit einer wässrigen Fasersuspension versorgt wird, oder durch Einspritzen und Entwässern von Fasermaterial auf einem Drehzylindersieb umfasst.

6. Verfahren nach einem der Ansprüche 1 bis 5, **dadurch gekennzeichnet, dass** die zwei unter Druck stehenden Strahlen (J) in die Richtung der Verlagerung des bandförmigen Materials von dem Bildungsabschnitt (1) hin zu dem Verbindungsabschnitt (2) vorzugsweise mit einem Winkel y° von kleiner als 90°, der vorzugsweise zwischen 45° und 90° beträgt, ausgerichtet werden.

7. Verfahren nach einem der Ansprüche 1 bis 6, **dadurch gekennzeichnet, dass** Strahlen (J) verwendet werden, die punktförmige oder nahezu punktförmige Aufprallzonen aufweisen.

8. Verfahren nach einem der Ansprüche 1 bis 7, **dadurch gekennzeichnet, dass** die Entfernung des Längsstreifens von unterhalb der Schicht (4) vorgenommen wird.

9. Verfahren nach Anspruch 8, **dadurch gekennzeichnet, dass** Luft auf die Schicht (4) von ihrer Oberseite zumindest in einer Zone im Register zu derjenigen, wo die unter Druck stehenden Fluide wirken, geblasen wird, um das Entfernen des Längsstreifens aus Fasermaterial zu erleichtern.

10. Maschine (M) zur Herstellung von Papier, die einen Bildungsabschnitt (1) mit mindestens zwei Stationen (10, 11) zur Bildung eines Bandes aus nassem Papier, in dem mindestens zwei Schichten (4, 5) aus Fasern einzeln gebildet werden, einen Verbindungsabschnitt (2), in dem die Schichten verbunden werden, um ein mehrschichtiges Material (6) zu bilden, sowie einen Entwässerungs- und Trocknungsabschnitt umfasst, **dadurch gekennzeichnet, dass** sie zwischen dem Bildungsabschnitt (1) und dem Verbindungsabschnitt (2) Mittel (7) zum Entfernen von mindestens einem Längsstreifen (R) von Fasermaterial in lediglich einer (4) von den Schichten mittels eines unter Druck stehenden Fluids umfasst, derart, dass darin ein ununterbrochenes Längsfenster (F) gebildet wird.

11. Papiermaterial in Einzelblättern, das eine erste Schicht (4) aus Papier und mindestens eine zweite Schicht (5) aus Papier umfasst, die miteinander verbunden sind, wobei die erste Schicht (4) eine Oberflächenschicht ist, **dadurch gekennzeichnet, dass** die erste Schicht (4) aus Papier mindestens ein Längsfenster (F) umfasst, dessen gegenüberliegenden Ränder (40) in der Richtung zusammenlaufen, die der zweiten Schicht entgegengesetzt ist, während die zweite Schicht (5) kein Fenster gegenüber demjenigen der ersten Schicht (4) aufweist und eine gleichbleibende Dicke aufweist.

12. Sicherheits- und/oder Wertdokument, das mindestens teilweise aus einem Material nach Anspruch 11 besteht.

## Claims

1. A method for manufacturing a material (6) consisting of fibers and shaped in a strip, by wet papermaking process, this material (6) being multilayered and including a first layer of fibers (4) and at least a second layer of fibers (5) assembled together, method during which each layer of fibers (4, 5) is formed individually by draining on a forming fabric (3) in a forming section (1), then conveyed in a strip towards an assembling section (2) in which said layers (4, 5) are assembled to form the multilayer material (6), and then towards a pressing and drying section,
**characterized in that** at least one longitudinal ribbon (R) of fibrous material is removed, using a pressurized fluid, between said forming (1) and assembling (2) sections, from only one (4) of said layers (4, 5) so as to form therein a continuous longitudinal window (F), that two jets (J) of pressurized fluid which are positioned so as to delimit the opposite edges (40) of said longitudinal window (F) are used for each longitudinal ribbon, and that said jets (J) are oriented in a convergent manner, namely that they are oriented towards the center of said longitudinal ribbon (R) to be withdrawn, so as to form with the plane in which said strip is contained an angle x° less than 90°, in particular comprised between 45° and 90°, preferably comprised between 45° and 85° and more preferably comprised between 50° and 75°.

2. The method according to claim 1, **characterized in that** said pressurized fluid is water or air.

3. The method according to any of claims 1 or 2, **characterized in that** the fluid pressure is less than 10 bars, preferably comprised between 5 and 9 bars.

4. The method according to claims 1 to 3, **characterized in that** the water content of said layers of fibers (4, 5), when said removal is carried out, is higher than 70%.

5. The method according to any of claims 1 to 4, **characterized in that** said forming section (1) comprises means for draining through a fabric of a rounded shape partially immersed in an aqueous suspension (S) of fibers or of a flat table fed by an aqueous suspension of fibers or by injection and draining of fibrous material on a rotating cylinder fabric.

6. The method according to any of claims 1 to 5, **characterized in that** said two pressurized jets (J) are oriented in the direction of displacement of said strip material, from said forming section (1) to said assembling section (2), preferably at an angle y° less than 90°, preferably comprised between 45° and 90°.

7. The method according to any of claims 1 to 6, **characterized in that** jets (J) having point or quasi-point impact areas are used.

8. The method according to any of claims 1 to 7, **characterized in that** said longitudinal ribbon is removed from below said layer (4).

9. The method according to claim 8, **characterized in that** air is blown over said layer (4), from above the latter, at least in an area in identification of the area where said pressurized fluids operate, in order to facilitate the removal of the longitudinal ribbon of fibrous material.

10. A paper manufacturing machine (M) which includes a forming section (1) with at least two forming stations (10, 11) of a wet paper strip within which are individually formed at least two layers of fibers (4, 5), an assembling section (2) in which said layers are assembled to form a multilayer material (6), as well as a draining and drying section, **characterized in that** it includes, between said forming section (1) and assembling section (2), means for removing (7), using a pressurized fluid, at least one longitudinal ribbon (R) of fibrous material in only one (4) of said layers so as to form therein a continuous longitudinal window (F).

11. An individual-sheet paper material which includes a first layer of paper (4) and at least a second layer of paper (5) assembled together, said first layer (4) being a surface layer, **characterized in that** said first layer of paper (4) includes at least one longitudinal window (F) whose opposite edges (40) converge in the direction opposite to said second layer, while said second layer (5) has no window facing that of said first layer (4) and has a constant thickness.

12. A Security and/or valuable document made, at least partly, of a material according to claim 11.
